# EUROPÄISCHE PATENTSCHRIFT

(11) **EP 3 087 318 B1**
(45) Veröffentlichungstag und Bekanntmachung des Hinweises auf die Patenterteilung: **12.12.2018**
(21) Anmeldenummer: 14827784.1
(22) Anmeldetag: 23.12.2014
(51) Int. Cl.: F23J 1/00

(54) **VERFAHREN ZUR AUFBEREITUNG VON ASCHE AUS MÜLLVERBRENUNGSANLAGEN DURCH NASSKLASSIERUNG**
PROCESS FOR TREATING ASH FROM REFUSE INCINERATION PLANTS BY WET CLASSIFICATION
PROCÉDÉ DE TRAITEMENT DE CENDRES PROVENANT D'INSTALLATIONS D'INCINÉRATION D'ORDURES PAR CLASSEMENT PAR VOIE HUMIDE

(30) Priorität: 23.12.2013 DE 102013021790; 23.01.2014 DE 102014100725
(43) Veröffentlichungstag der Anmeldung: 02.11.2016
(73) Patentinhaber: Schauenburg Maschinen-und Anlagen-Bau GmbH, 45478 Mülheim (DE)
(72) Erfinder: KLINKHAMMER, Manfred, 47506 Neukirchen-Vluyn (DE)
(74) Vertreter: Rätsch, Caroline
(86) Internationale Anmeldenummer: PCT/EP2014/079260
(87) Internationale Veröffentlichungsnummer: WO 2015/097256

(56) Entgegenhaltungen:
- WO-A1-2012/119737
- US-A- 2 754 968
- US-A1- 2002 017 224

## Beschreibung

Die Erfindung betrifft ein Verfahren zur Aufbereitung von Asche aus Müllverbrennungsanlagen, insbesondere Hausmüllverbrennungsanlagen, durch Nassklassierung.

Unter Klassierung versteht man eine Trennung eines aus Partikeln mit einer gegebenen Korngrößenverteilung bestehenden Ausgangsmaterials in mehrere Fraktionen unterschiedlicher Korngrößenverteilung. Die Klassierung dient insbesondere dazu, die Asche in unterschiedlich stark mit Schadstoffen belastete Anteile zu trennen.

Aus der WO 2012/119737 A1 ist ein Verfahren zur Aufbereitung von Asche aus Müllverbrennungsanlage durch Nassklassierung bekannt, bei dem die Asche in einem Anmaischbehälter mit Flüssigkeit gemischt und nach Absieben einer Grobfraktion als Aufgabestrom einer Klassierstufe zugeführt wird, die einen Aufstromklassierer und eine vorgeschaltete Hydrozyklonanlage umfasst. Der Aufgabestrom wird in der Klassierstufe in eine schadstofffreie Gutfraktion und eine mit Schadstoffen belastete Restfraktion aufgetrennt, wobei die Restfraktion an der Oberseite eines im Aufstromklassierer erzeugten Fließbettes als Suspension abgezogen wird und wobei die an der Unterseite des Fließbettes abgezogene Gutfraktion mittels einer Siebvorrichtung entwässert wird. Die Gutfraktion hat ein Kornspektrum zwischen 0,25 mm und 4 mm und kann ohne Umweltauflagen deponiert oder ggf. auch wirtschaftlich, z. B. als Zuschlagstoff im Straßenbau, verwertet werden. Der Rückstand enthält Partikel mit einer Korngröße von weniger als 250 µm und enthält Schadstoffe, z. B. Schwermetalle, organische Leichtstoffe und Metalloxide, die sich als Coating auf den Partikeln abscheiden. Daneben enthält die Rückstandsfraktion einige Wertstoffe, wie beispielsweise Eisen und Nichteisenmetalle. Der Rückstand wird eingedickt und muss zur Beachtung einschlägiger gesetzlicher Vorschriften unter Aufwendung von Kosten deponiert werden. Der Trockengewichtsanteil der mit Schadstoffen belasteten Rückstandsfraktion beträgt zwischen 10 % und 30 % der Ascheaufgabemenge.

Vor diesen Hintergrund liegt der Erfindung die Aufgabe zugrunde, die Rückstandsmenge, die nicht wirtschaftlich verwertet werden kann, weiter zu reduzieren und Wertstoffe in reiner Form zu gewinnen, die eine wirtschaftliche Verwertung ermöglicht.

Gegenstand der Erfindung und Lösung dieser Aufgabe ist ein Verfahren nach Anspruch 1.

Asche aus einer Müllverbrennungsanlage wird in einem Anmaischbehälter mit Flüssigkeit gemischt und nach Absieben einer Grobfraktion als Aufgabestrom einer ersten Klassierstufe zugeführt, wo der Aufgabestrom in eine schadstofffreie Gutfraktion und eine mit Schadstoffen belastete Restfraktion aufgetrennt wird. Die Gutfraktion wird mittels einer ersten Siebvorrichtung entwässert, wobei ein Siebrückstand mit einer unteren Korngröße von mehr als 150 µm, vorzugsweise mit einer unteren Korngröße von etwa 250 µm anfällt. Die mit Schadstoffen belastete Restfraktion wird in einer zweiten Klassierstufe in eine feinteilige mineralische Fraktion und einen mit Schadstoffen belasteten Rückstand aufgetrennt, wobei der Rückstand eine Kornobergrenze zwischen 20 µm und 50 µm aufweist. Die feinteilige mineralische Fraktion wird mittels einer zweiten Siebvorrichtung entwässert.

Erfindungsgemäß werden aus dem Siebrückstand der ersten Siebvorrichtung und/oder aus dem Siebrückstand der zweiten Siebvorrichtung Metalle abgeschieden. Die Metallabscheidung kann dabei sowohl die Abscheidung von Nichteisenmetallen als auch von Eisenbestandteilen betreffen, die aus dem Siebrückstand abgeschieden werden. Der entwässerte Rückstand der zweiten Siebvorrichtung bildet eine feinteilige mineralische Fraktion ohne störende Inhaltsstoffe, die wirtschaftlich verwertet werden kann. Als Wertprodukte fallen auch feinteilige Metalle an, die mittels der Metallabscheidung aus dem Siebrückstand der ersten Siebvorrichtung und/oder der zweiten Siebvorrichtung abgetrennt werden.

Eine vorteilhafte Ausgestaltung des erfindungsgemäßen Verfahrens sieht vor, dass in der ersten Klassierstufe an der Oberseite eines in einem Aufstromklassierer erzeugten Fließbettes eine mit Schadstoffen belastete Fraktion als Suspension abgezogen wird und dass die Gutfraktion an der Unterseite des Aufstromklassierers abgezogen und mittels der ersten Siebvorrichtung entwässert wird, wobei der Siebdurchgang der ersten Siebvorrichtung in eine Hydrozyklonanlage zurückgeführt wird. Die Hydrozyklonanlage ist dem Aufstromklassierer vorgeschaltet. Die Hydrozyklonanlage ist so ausgelegt, dass der Zyklonüberlauf im Wesentlichen nur Partikel mit einer Korngröße von weniger als 100 µm mitführt. Vorzugsweise wird die Hydrozyklonanlage so betrieben, dass die obere Korngrenze der im Hydrozyklonüberlauf abgezogenen Suspension in einem Bereich zwischen 60 µm und 70 µm liegt. Der Hydrozyklonüberlauf der Hydrozyklonanlage wird zusammen mit der aus dem Aufstromklassierer entnommenen und mit Schadstoffen belasteten Fraktion als Restfraktion der zweiten Klassierstufe zugeführt.

Die Hydrozyklonanlage kann zwei parallel geschaltete Hydrozyklone aufweisen, wobei der Aufgabestrom einem ersten Hydrozyklon der Hydrozyklonanlage und der Siebdurchgang der ersten Siebvorrichtung dem zweiten Hydrozyklon der Hydrozyklonanlage zugeführt wird. Die Zyklonüberläufe der parallel geschalteten Hydrozyklone enthalten jeweils nur Partikel, die kleiner sind als das Trennkorn der ersten Siebvorrichtung und werden der zweiten Klassierstufe zugeführt. Unter dem Trennkorn wird diejenige Korngröße verstanden, die zu 50% im Groben und zu 50% im Feinen zu finden ist.

Eine weitere vorteilhafte Ausgestaltung des erfindungsgemäßen Verfahrens sieht vor, dass aus der aus dem Aufstromklassierer abgezogenen mit Schadstoffen belasteten Fraktion organische Leichtstoffe abgetrennt werden. Hierzu gehören insbesondere auch faserförmige Materialien. Zur Abtrennung der organischen Störstoffe kann beispielsweise ein Taumelsieb verwendet werden. Zusätzlich können auch automatische Rückspülfilter eingesetzt werden. Nach Abtrennung der organischen Leichtstoffe wird die Fraktion zusammen mit dem Zyklonoberlauf der Hydrozyklonanlage der zweiten Klassierstufe zugeführt.

In der zweiten Klassierstufe wird zweckmäßig ebenfalls eine Hydrozyklonanlage verwendet, die als Multizyklon mehrere parallel geschaltete Hydrozyklone umfassen kann. Die mineralische Fraktion wird als Zyklonunterlauf abgezogen. Der Zyklonoberlauf führt den mit Schadstoffen belasteten feinteiligen Rückstand mit. Dieser weist ein Kornspektrum mit einer Kornobergrenze zwischen 20 µm und 50 µm auf. Vorzugsweise wird die Hydrozyklonanlage der zweiten Klassierstufe so betrieben, dass der Rückstand im Zyklonoberlauf eine Kornobergrenze von etwa 25 µm hat.

Der Zyklonoberlauf der in der zweiten Klassierstufe eingesetzten Hydrozyklonanlage wird zweckmäßig in einem Eindicker aufkonzentriert, der als kontinuierlich betriebener Sedimentationsabscheider ausgebildet sein kann. Aus dem Eindicker wird geklärte Flüssigkeit abgezogen und als Prozessflüssigkeit in den Prozess zurückgeführt.

Die Flüssigkeitsrückführung kann einen Flüssigkeitstank umfassen, an den eine Wasseraufbereitungsanlage angeschlossen ist. Im Rahmen der Wasseraufbereitung wird zumindest eine pH-Einstellung vorgenommen.

Aus dem Eindicker wird eine Suspension mit hohem Feststoffgehalt abgezogen. Diese wird anschließend entwässert, wobei zur Entwässerung des Rückstandes vorzugsweise eine Druckfiltration verwendet wird. Die Druckfiltration kann beispielsweise als Kammerfilterpresse oder als Trommelfilterpresse ausgebildet sein.

Ein wesentlicher Vorteil des erfindungsgemäßen Verfahrens gegenüber dem Stand der Technik aus DE 10 2011 013 030 A1 ist, dass dem Eindicker ein wesentlich geringerer Massenstrom mit feinteiligen Partikeln, die eine Korngröße von weniger als 50 µm aufweisen, zugeführt wird und infolge dessen die nachgeschaltete Druckentwässerung verfahrenstechnisch einfacher und mit kleineren Apparaten betrieben werden kann.

Im Folgenden wird die Erfindung anhand einer lediglich ein Ausführungsbeispiel darstellenden Zeichnung erläutert. Die einzige Figur zeigt als stark vereinfachtes Blockschaltbild eine Anlage zur Aufbereitung von Asche durch Nassklassierung.

Die Asche 1 stammt aus einer Müllverbrennungsanlage, insbesondere einer Hausmüllverbrennungsanlage, und wird in einem Anmaischbehälter 2 mit Flüssigkeit 3 gemischt und nach Absieben einer Grobfraktion 4 einer ersten Klassierstufe 5 zugeführt. Die Grobfraktion 4 umfasst ein Kornspektrum zwischen 4 mm und 60 mm und kann optional in zwei oder mehrere Grobfraktionen aufgeteilt werden. Die dazu eingesetzten Siebvorrichtungen können mit Metallabscheidern zur Abscheidung von Nichteisenmetallen oder Eisen ausgestattet sein.

Die Klassierstufe 5 umfasst einen Aufstromklassierer 6 und eine vorgeschaltete Hydrozyklonanlage 7. Der Aufgabestrom wird in der Klassierstufe 5 in eine schadstofffreie Gutfraktion 8 und eine mit Schadstoffen belastete Restfraktion 9 aufgetrennt, wobei die Restfraktion 9 an der Oberseite eines im Aufstromklassierer 6 erzeugten Fließbettes als Suspension abgezogen wird und wobei die an der Unterseite des Fließbettes abgezogene Gutfraktion 8 mittels einer ersten Siebvorrichtung 10 entwässert wird. Der Siebrückstand 11 der ersten Siebvorrichtung 10 weist zweckmäßig eine untere Korngröße von mehr als 150 µm auf. Vorzugsweise wird die Klassierstufe 5 so betrieben, dass der Siebrückstand 11 der Siebvorrichtung 10 ein Kornspektrum zwischen 250 µm und 4 mm aufweist. Aus dem Siebrückstand werden Metalle 12 abgeschieden, die als Wertstoffe verwertet werden können. Der Siebrückstand 11 mit einem Kornspektrum zwischen 0,25 mm bis 4 mm ist schadstofffrei und kann wirtschaftlich verwertet werden.

Der Siebdurchgang 13 der Siebvorrichtung 10 wird in die Hydrozyklonanlage 7 zurückgeführt, die im Ausführungsbeispiel zwei parallel geschaltete Hydrozyklone 14, 14' aufweist. Der Aufgabestrom wird einem ersten Hydrozyklon 14 der Hydrozyklonanlage 7 zugeführt. Der Siebdurchgang 13 der Siebvorrichtung 10 gelangt als Feed in den zweiten Hydrozyklon 14' der Hydrozyklonanlage 7. Die Zyklonüberläufe 15, 15' der parallel geschalteten Hydrozyklone 14, 14' enthalten im Wesentlichen nur Partikel, die kleiner sind als das Trennkorn der ersten Siebvorrichtung 10. Im Ausführungsbeispiel weist der Siebrückstand 11 der ersten Siebvorrichtung 10 eine untere Korngröße von mehr als 150 µm, vorzugsweise eine untere Korngröße von etwa 250 µm auf. Die Zyklonüberläufe 15, 15' sind für einen Trennschnitt von etwa 60 bis 70 µm ausgelegt und führen im Wesentlichen nur Partikel mit einer Korngröße von weniger als 100 µm mit.

Aus der aus dem Aufstromklassierer 6 abgezogenen Restfraktion 9 werden organische Leichtstoffe, insbesondere auch faserförmige Stoffe, abgetrennt, wobei die Abtrennung der Leichtstoffe beispielsweise mittels eines Taumelsiebes 16 erfolgen kann. Anschließend wird die Restfraktion 9 zusammen mit den Zyklonüberläufen 15, 15' einer zweiten Klassierstufe 17 zugeführt, in der die Stoffströme in eine feinteilige mineralische Fraktion 18 sowie einen mit Schadstoffen belasteten Rückstand 19 aufgetrennt werden. Die zweite Klassierstufe 17 wird so betrieben, dass der Rückstand 19 eine Kornobergrenze zwischen 20 µm und 50 µm aufweist. Bevorzugt ist eine Kornobergrenze des Rückstandes 19 von etwa 25 µm.

In der zweiten Klassierstufe 17 wird eine Hydrozyklonanlage 20 verwendet, wobei die feinteilige mineralische Fraktion 18 als Zyklonunterlauf abgezogen wird und der Zyklonüberlauf den mit Schadstoffen belasteten feinteiligen Rückstand 19 mitführt. Der Zyklonunterlauf wird mittels einer zweiten Siebvorrichtung 21 entwässert, wobei aus dem Siebrückstand 22 zweckmäßig Metalle 23 abgeschieden werden. Es fällt ein feinteiliges mineralisches Wertprodukt an, welches ein Kornspektrum zwischen 20 µm und 250 µm aufweist. Zusätzlich fallen Metalle 23 in feinteiliger Form an, die ebenfalls als Wertstoffe verwertet werden können.

Die Hydrozyklonanlage 20 weist zwei parallel geschaltete Hydrozyklone 29, 29' auf, wobei der Aufgabestrom einem ersten Hydrozyklon 29 der Hydrozyklonanlage 20 und der Siebdurchgang 30 der zweiten Siebvorrichtung 21 dem zweiten Hydrozyklon 29' der Hydrozyklonanlage zugeführt wird. Die Zyklonüberläufe 31, 31' der parallel geschalteten Hydrozyklone 29, 29' werden einem Eindicker 24 zugeführt.

Der Zyklonüberlauf der in der zweiten Klassierstufe 17 eingesetzten Hydrozyklonanlage 20 wird in dem Eindicker 24 aufkonzentriert, wobei geklärte Flüssigkeit 25 aus dem Eindicker 24 abgezogen und in den Prozess zurückgeführt wird. Die Flüssigkeitsrückführung umfasst einen Flüssigkeitstank 26, an den eine Wasseraufbereitungsanlage angeschlossen ist. Aus dem Eindicker 24 wird eine Suspension 28 mit hohem Feststoffgehalt abgezogen, die anschließend durch eine Druckfiltration 27 entwässert wird. Der feinteilige Rückstand hat ein Kornspektrum mit einer Kornobergrenze zwischen 20 µm und 50 µm, wobei vorzugsweise eine Kornobergrenze von etwa 25 µm gewählt wird. Der ausschließlich aus sehr feinteiligen Partikeln bestehende Rückstand hat eine große Oberfläche, an der die in der Asche enthaltenden Schadstoffe wirksam gebunden sind. Auch Metalloxide werden mit dem feinteiligen Rückstand abgeschieden.

## Patentansprüche

1. Verfahren zur Aufbereitung von Asche aus Müllverbrennungsanlagen durch Nassklassierung, wobei:
- Asche (1) in einem Anmaischbehälter (2) mit Flüssigkeit (3) gemischt und nach Absieben einer Grobfraktion (4) als Aufgabestrom einer ersten Klassierstufe (5) zugeführt wird;
- der Aufgabestrom in der ersten Klassierstufe (5) in eine schadstofffreie Gutfraktion (8) und eine mit Schadstoffen belastete Restfraktion (9) aufgetrennt wird;
- die Gutfraktion (8) mittels einer ersten Siebvorrichtung (10) entwässert wird, wobei ein Siebrückstand (11) mit einer unteren Korngröße von mehr als 150 µm anfällt;
- die Restfraktion (9) in einer zweiten Klassierstufe (17) in eine feinteilige mineralische Fraktion (18) und einen mit Schadstoffen belasteten Rückstand (19) aufgetrennt wird, wobei der Rückstand (19) eine Kornobergrenze zwischen 20 µm und 50 µm aufweist;
- die feinteilige mineralische Fraktion (18) mittels einer zweiten Siebvorrichtung (21) entwässert wird;
- aus dem Siebrückstand (11) der ersten Siebvorrichtung (10) und/oder aus dem Siebrückstand (22) der zweiten Siebvorrichtung (21) Metalle (12, 23) abgeschieden werden.

2. Verfahren nach Anspruch 1, **dadurch gekennzeichnet, dass** der Siebrückstand (11) der ersten Siebvorrichtung (10) eine untere Korngröße von etwa 250 µm aufweist.

3. Verfahren nach Anspruch 1, **dadurch gekennzeichnet, dass** der Siebrückstand (11) der ersten Siebvorrichtung (10) ein Kornspektrum zwischen 0,25 mm und 4 mm aufweist.

4. Verfahren nach einem der Ansprüche 1, bis 3, **dadurch gekennzeichnet, dass** der Siebrückstand (22) der zweiten Siebvorrichtung (21) ein Kornspektrum zwischen 20 µm und 250 µm aufweist.

5. Verfahren nach einem der Ansprüche 1 bis 4, **dadurch gekennzeichnet, dass** in der ersten Klassierstufe (5) an der Oberseite eines in einem Aufstromklassierer (6) erzeugten Fließbettes eine mit Schadstoffen belastete Fraktion als Suspension abgezogen wird, dass die Gutfraktion (8) an der Unterseite des Aufstromklassierers (6) abgezogen und mittels der ersten Siebvorrichtung (10) entwässert wird, wobei der Siebdurchgang (11) der ersten Siebvorrichtung (10) in eine dem Aufstromklassierer (6) vorgeschaltete Hydrozyklonanlage (7) zurückgeführt wird, wobei der Zyklonüberlauf der Hydrozyklonanlage (7) im Wesentlichen nur Partikel mit einer Korngröße von weniger als 100 µm mitführt und zusammen mit der mit Schadstoffen belasteten Fraktion als Restfraktion (9) der zweiten Klassierstufe (17) zugeführt wird.

6. Verfahren nach Anspruch 5, **dadurch gekennzeichnet, dass** aus der mit Schadstoffen belasteten Fraktion organische Leichtstoffe abgetrennt werden, bevor diese Fraktion anschließend zusammen mit dem Zyklonüberlauf der zweiten Klassierstufe (17) zugeführt wird.

7. Verfahren nach einem der Ansprüche 1 bis 6, **dadurch gekennzeichnet, dass** in der zweiten Klassierstufe (17) eine Hydrozyklonanlage (20) verwendet wird, wobei die mineralische Fraktion (18) als Zyklonunterlauf abgezogen wird und der Zyklonüberlauf den mit Schadstoffen belasteten feinteiligen Rückstand (19) mitführt.

8. Verfahren nach Anspruch 6 oder 7, **dadurch gekennzeichnet, dass** der Zyklonüberlauf der in der zweiten Klassierstufe (17) eingesetzten Hydrozyklonanlage (20) in einem Eindicker (24) aufkonzentriert wird, wobei geklärte Flüssigkeit (25) aus dem Eindicker (24) abgezogen und in den Prozess zurückgeführt wird.

9. Verfahren nach Anspruch 8, **dadurch gekennzeichnet, dass** eine Suspension (28) mit hohem Feststoffgehalt aus dem Eindicker (24) abgezogen und anschließend entwässert wird.

10. Verfahren nach Anspruch 9, **dadurch gekennzeichnet, dass** zur Entwässerung des Rückstandes eine Druckfiltration (27) verwendet wird.

## Claims

1. Process for treating ash from refuse incineration plants by wet classification, wherein:
- ash (1) is mixed with liquid (3) in a slurrying vessel (2) and, after sieving off a coarse fraction (4), is fed as feed stream to a first classification stage (5);
- the feed stream is separated in the first classification stage (5) into a pollutant-free good fraction (8) and a polluted residual fraction (9);
- the good fraction (8) is dewatered by means of a first sieve apparatus (10), giving a sieve residue (11) having a minimum particle size of more than 150 pm;
- the residual fraction (9) is separated in a second classification stage (17) into a fine mineral fraction (18) and a polluted residue (19), where the residue (19) has an upper limit to the particle size in the range from 20 µm to 50 pm;
- the fine mineral fraction (18) is dewatered by means of a second sieve apparatus (21);
- metals (12, 23) are separated from the sieve residue (11) of the first sieve apparatus (10) and/or from the sieve residue (22) of the second sieve apparatus (21).

2. Process according to Claim 1, **characterized in that** the sieve residue (11) of the first sieve apparatus (10) has a minimum particle size of about 250 µm.

3. Process according to Claim 1, **characterized in that** the sieve residue (11) of the first sieve apparatus (10) has a particle size range from 0.25 mm to 4 mm.

4. Process according to any of Claims 1 to 3, **characterized in that** the sieve residue (22) of the second sieve apparatus (21) has a particle size range from 20 µm to 250 µm.

5. Process according to any of Claims 1 to 4, **characterized in that**, in the first classification stage (5), a polluted fraction is taken off as suspension at the upper side of a fluidized bed produced in an upflow classifier (6), **in that** the good fraction (8) is taken off at the underside of the upflow classifier (6) and is dewatered by means of the first sieve apparatus (10), where the material (11) which passes through the sieve of the first sieve apparatus (10) is returned to a hydrocyclone plant (7) preceding the upflow classifier (6) and the cyclone overflow from the hydrocyclone plant (7) entrains essentially only particles having a particle size of less than 100 µm and is fed together with the polluted fraction as residual fraction (9) to the second classification stage (17).

6. Process according to Claim 5, **characterized in that** organic light materials are separated off from the polluted fraction before this fraction is subsequently fed together with the cyclone overflow to the second classification stage (17).

7. Process according to any of Claims 1 to 6, **characterized in that** a hydrocyclone plant (20) is used in the second classification stage (17), with the mineral fraction (18) being taken off as cyclone underflow and the cyclone overflow entrains the polluted fine residue (19) .

8. Process according to Claim 6 or 7, **characterized in that** the cyclone overflow from the hydrocyclone plant (20) used in the second classification stage (17) is concentrated in a thickener (24), with clarified liquid (25) being taken off from the thickener (24) and recirculated to the process.

9. Process according to Claim 8, **characterized in that** a suspension (28) having a high solids content is taken off from the thickener (24) and subsequently dewatered.

10. Process according to Claim 9, **characterized in that** a pressure filtration (27) is used for dewatering the residue.

## Revendications

1. Procédé de traitement de cendres provenant d'installations d'incinération d'ordures par classification par voie humide, selon lequel
- les cendres (1) sont mélangées à un liquide (3) dans une cuve de mélange (2) et, après tamisage d'une fraction grossière (4), introduites sous la forme d'un flux d'alimentation dans une première étape de classification (5) ;
- le flux d'alimentation est séparé dans la première étape de classification (5) en une fraction de matière (8) exempte de substances nocives et en une fraction résiduelle (9) chargée en substances nocives ;
- la fraction de matière (8) est déshydratée au moyen d'un premier dispositif de tamisage (10), un refus de tamisage (11) présentant une taille de grain inférieure de plus de 150 µm se formant ;
- la fraction résiduelle (9) est séparée dans une deuxième étape de classification (17) en une fraction minérale (18) finement divisée et en un résidu (19) chargé en substances nocives, le résidu (19) présentant une limite granulométrique supérieure comprise entre 20 µm et 50 µm ;
- la fraction minérale (18) finement divisée est déshydratée au moyen d'un deuxième dispositif de tamisage (21) ;
- des métaux (12, 23) sont extraits du refus de tamisage (11) du premier dispositif de tamisage (10) et/ou du refus de tamisage (22) du deuxième dispositif de tamisage (21).

2. Procédé selon la revendication 1, **caractérisé en ce que** le refus de tamisage (11) du premier dispositif de tamisage (10) présente une taille de grain inférieure d'environ 250 µm.

3. Procédé selon la revendication 1, **caractérisé en ce que** le refus de tamisage (11) du premier dispositif de tamisage (10) présente un spectre de grains compris entre 0,25 mm et 4 mm.

4. Procédé selon l'une quelconque des revendications 1 à 3, **caractérisé en ce que** le refus de tamisage (22) du deuxième dispositif de tamisage (21) présente un spectre de grains compris entre 20 µm et 250 µm.

5. Procédé selon l'une quelconque des revendications 1 à 4, **caractérisé en ce que**, lors de la première étape de classification (5), une fraction chargée en substances nocives est soutirée sous la forme d'une suspension sur le côté supérieur d'un lit fluidisé formé dans un classificateur hydraulique (6), **en ce que** la fraction de matière (8) est soutirée sur le côté inférieur du classificateur hydraulique (6) et déshydratée au moyen du premier dispositif de tamisage (10), le tamisat (11) du premier dispositif de tamisage (10) étant recyclé dans une installation à hydrocyclone (7) raccordée en amont du classificateur hydraulique (6), la surverse du cyclone de l'unité à hydrocyclone (7) ne transportant essentiellement que des particules ayant une taille de grain inférieure à 100 µm et étant introduite conjointement avec la fraction chargée en substances nocives en tant que fraction résiduelle (9) dans la deuxième étape de classification (17).

6. Procédé selon la revendication 5, **caractérisé en ce que** des matières légères organiques sont séparées de la fraction chargée en substances nocives avant que cette fraction ne soit ensuite introduite conjointement avec la surverse du cyclone dans la deuxième étape de classification (17).

7. Procédé selon l'une quelconque des revendications 1 à 6, **caractérisé en ce qu'**une installation à hydrocyclone (20) est utilisée dans la deuxième étape de classification (17), la fraction minérale (18) étant soutirée en tant que sousverse du cyclone et la surverse du cyclone transportant le résidu finement divisé (19) chargé en substances nocives.

8. Procédé selon la revendication 6 ou 7, **caractérisé en ce que** la surverse du cyclone de l'installation à hydrocyclone (20) utilisée dans la deuxième étape de classification (17) est concentrée dans un décanteur (24), le liquide décanté (25) du décanteur (24) étant soutiré et recyclé dans le procédé.

9. Procédé selon la revendication 8, **caractérisé en ce qu'**une suspension (28) ayant une teneur en solides élevée est soutirée du décanteur (24), puis déshydratée.

10. Procédé selon la revendication 9, **caractérisé en ce qu'**une filtration sous pression (27) est utilisée pour la déshydratation du résidu.
